# EUROPÄISCHE PATENTSCHRIFT

(11) **EP 0 509 397 B1**
(45) Veröffentlichungstag und Bekanntmachung des Hinweises auf die Patenterteilung: **12.03.1997**
(21) Anmeldenummer: 92106157.8
(22) Anmeldetag: 09.04.1992
(51) Int. Cl.: D06P 5/22, D06P 3/66, D06P 3/60, D06P 1/39, D06M 14/04, D06M 14/22

(54) **Verfahren zum Färben von mit N-haltigen, basischen Polymeren modifiziertem Cellulosefasermaterial mit anionischen Reaktivfarbstoffen und das modifizierte Cellulosefasermaterial als solches**
Process for dyeing cellulosic fibrous material modified with N-containing basic polymers with anionic reactive dyestuffs, and the modified cellulosic fibrous material as such
Procédé de teinture de matériau fibreux cellulosique modifié avec des polymères basiques contenant de l'azote avec des colorants anioniques réactifs, et le matériau fibreux cellulosique modifié en soi

(30) Priorität: 15.04.1991 DE 4112227
(43) Veröffentlichungstag der Anmeldung: 21.10.1992
(73) Patentinhaber: HOECHST AKTIENGESELLSCHAFT, 65926 Frankfurt am Main (DE)
(72) Erfinder: Dannheim, Jörg, Dr., W-6000 Frankfurt am Main (DE); Keil, Karl-Heinz, Dr., W-6450 Hanau-Mittelbuch (DE); Martini, Thomas, Dr., W-6233 Kelkheim (Taunus) (DE)

(56) Entgegenhaltungen:
- EP-A- 0 265 768
- DE-A- 3 709 766
- DE-A- 3 831 464
- US-A- 3 514 385
- WORLD PATENTS INDEX Derwent Publications Ltd., London, GB; AN 68-11046Q
- CHEMICAL ABSTRACTS, vol. 95, 28. Dezember 1981, Columbus, Ohio, US; abstract no. 221247, 'Improvement of colorfastness of textiles.'

## Beschreibung

Textilmaterialien, wie beispielsweise Gewebe, Gewirke, Garne und Fäden, die aus Cellulosefasern oder aus einem Gemisch aus Cellulosefasern mit anderen Fasern bestehen, werden unter Verwendung von anionischen Farbstoffen, insbesondere anionischen faserreaktiven Farbstoffen, gemäß den üblichen Anwendungstechniken beispielsweise in der Weise gefärbt, daß man, insbesondere bei der Anwendung von faserreaktiven Farbstoffen, den Färbeprozeß in Gegenwart eines Alkali, wie beispielsweise Natronlauge, Natriumcarbonat und Natriumsilikat, und in Anwesenheit von Elektrolyten, wie beispielsweise Natriumchlorid oder Natriumsulfat, bei erhöhten Temperaturen, wie beispielsweise bei 60°C, durchführt.
Weiterhin kommen hierfür kontinuierliche und halbkontinuierliche Färbeweisen zur Anwendung, wie beispielsweise das Klotz-Heißdampf(Pad-Steam)-Verfahren oder das Klotz-Kaltverweil-Verfahren zur Anwendung. Beim Pad-Steam-Prozeß wie auch beim Kaltverweilverfahren wird das Textilmaterial zunächst mit der den Farbstoff (faserreaktiven Farbstoff) enthaltenden wäßrigen Flotte geklotzt und das zur Fixierung benötigte Alkali in einem späteren, getrennten Imprägnierschritt auf das Textilmaterial appliziert. Als Alkali kommen vorzugsweise Natronlauge, Kalilauge, Natriumcarbonat (in wäßriger Lösung) und wäßrige Wasserglaslösungen in Betracht.

Insbesondere bei der Anwendung von faserreaktiven Farbstoffen, die mit der Faser eine kovalente Bindung eingehen, zeichnen sich die so gefärbten Fasermaterialien durch eine hohe Brillanz der Färbung und durch sehr gute Gebrauchsechtheiten, wie beispielsweise Naßechtheiten, Reibechtheiten, Kochechtheiten und Lichtechtheiten, aus.

Da neben dem Fixiervorgang des faserreaktiven Farbstoffes in der wäßrigen, stark alkalischen Färbeflotte noch zusätzlich eine Hydrolysereaktion des faserreaktiven Farbstoffes ablaufen kann oder die Fixierung auf dem Fasermaterial nicht vollständig ist, müssen im Anschluß an den Färbeprozeß teilweise umfangreiche und zeitaufwendige Wasch- und Spülprozesse ausgeführt werden, wie das mehrfache Spülen mit kaltem und heißem Wasser und einer dazwischen liegenden Neutralisationsbehandlung zur Entfernung überschüssigem Alkalis auf dem gefärbten Material und des weiteren beispielsweise eine Kochwäsche mit einem nichtionogenen Waschmittel, um die guten Echtheiten der Färbung zu gewährleisten.

Es hat nicht an Versuchen gefehlt, diese Nachbehandlungsprozesse zu verbessern und bezüglich ihres Aufwandes zu verringern und zusätzlich die Echtheiten der Färbungen zu verbessern. So hat man gemäß der Deutschen Offenlegungsschrift 37 09 766 versucht, Cellulosefasermaterial mit faserreaktiven Farbstoffen alkalifrei zu färben, wobei das Fasermaterial vor dem Färbeprozeß einer Modifizierung durch Vorbehandlung mit einem Umsetzungsprodukt aus Polyethylenamin und einem bifunktionellen Alkylierungsmittel ausgesetzt und hierdurch kationisiert und geschlichtet wird. In ähnlicher Weise erfolgt eine Modifizierung der Cellulosefaser durch Vorbehandlung mit einem Umsetzungsprodukt aus einem Epihalogenhydrin und einem Alkylamin gemäß der Deutschen Offenlegungsschrift Nr. 38 31 464. Zwar können mit diesen so vorbehandelten Fasermaterialien mit faserreaktiven Farbstoffen Färbungen erhalten werden, die gute Gebrauchsechtheiten besitzen, jedoch entsprechen diese Echtheiten, insbesondere die Lichtechtheiten, nicht der Qualität, die die Färbungen, die mit den anfangs erwähnten konventionellen Färbeweisen erhalten werden, besitzen.

Es wurde nunmehr gefunden, daß man in überraschender Weise Färbungen mit anionischen faserreaktiven Farbstoffen, mit guten Gebrauchsechtheiten, die denen einer nach konventioneller Färbeweise erhältlichen Färbung entsprechen, erhält, wenn man ein modifiziertes, kationisiertes Cellulosefasermaterial verwendet, bei welchem die Polymerisation von speziellen N-haltigen, basischen, olefinischen Monomeren auf dem Fasermaterial direkt ausgeführt wurde und die Monomeren aus der nachfolgenden Reihe der Monomeren ausgewählt werden; die Verwendung dieses so modifizierten Cellulosefasermaterials erlaubt es, das Färbeverfahren unter Anwendung von elektrolytarmen und alkalifreien Färbeflotten durchzuführen, weswegen auch die aufwendige Nachbehandlung der Färbungen durch Spül- und Kochprozesse entfällt.

Die vorliegende Erfindung betrifft deshalb ein Verfahren zum Färben von Cellulosefasermaterialien mit anionischen faserreaktiven Farbstoffen, das dadurch gekennzeichnet ist, daß man die Färbung unter Anwendung elektrolytarmer und alkalifreier Färbeflotten durchführt und als Cellulosefasermaterial eine nachfolgend beschriebene modifizierte Cellulosefaser verwendet.

Modifizierte Cellulosefasermaterialien, die erfindungsgemäß in das Färbeverfahren eingesetzt werden können, sind Cellulosefasermaterialien, auf die ein Polymerisat aufgepfropft worden ist, das mindestens ein polymerisierbares, N-haltiges, basisches Monomeres aus der Gruppe der allgemeinen Formeln (1), (1A), (2) und (2A) als Baustein enthält:

In diesen Formel bedeuten:
- R¹: ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
- R²: hat eine der für R¹ genannten Bedeutungen und kann zu R¹ gleich oder von R¹ verschieden sein; oder
- R¹ und R²: bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder 6-gliedrigen Ringes, wobei die Heterogruppen aus den Gruppen der Formeln - O-, -S- , -N= und -NH- ausgewählt sind;
- R³: ist Wasserstoff oder Methyl;
- R⁴: ist Wasserstoff oder Methyl;
- X: ist Sauerstoff oder bevorzugt eine Gruppe der Formel -NH- ;
- m: ist eine ganze Zahl von 1 bis 6, bevorzugt die Zahl 2 oder 3;
- n: ist eine ganze Zahl von 1 bis 4 oder bevorzugt die Zahl Null;
- R⁵: ist Alkyl von 1 bis 6 C-Atomen, Phenylalkyl mit einem Alkylrest von 1 bis 4 C-Atomen oder ein Rest der Formel -(CH₂-CH₂-O)ₚ -phenyl , in welcher p für eine ganze Zahl von 1 bis 4 steht und phenyl der Phenylrest ist;
- R⁶: ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
- R⁷: ist Wasserstoff, Alkyl von 1 bis 6 C-Atomen, Cycloalkyl von 5 bis 7 C-Atomen oder ein Rest der allgemeinen Formel -CH₂-CH=CH₂ ,
-CH₂-C(CH₃)=CH₂, -CH₂-CH=CH-CH₃ oder -CH₂-C(CH₃)=CH-CH₃ ; oder
- R⁶ und R⁷: bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder 6-gliedrigen Ringes, wobei die Heterogruppen aus den Gruppen der Formeln -O-, -S-, -N= und -NH- ausgewählt sind;
- R⁸: ist Wasserstoff oder Methyl;
- R⁹: ist Wasserstoff oder Methyl;
- Y⁽⁻⁾: ist ein einwertiges Anion oder ein einem einwertigen Anion äquivalenter Teil eines mehrwertigen Anions.

Einwertige Anionen Y⁽⁻⁾ sind beispielsweise einwertige Reste einer Mineralsäure, Sulfonsäure oder Carbonsäure oder ein einem einwertigen Anion äquivalenter Rest einer mehrbasischen Mineralsäure, Sulfonsäure oder Carbonsäure. Einwertige Anionen Y⁽⁻⁾ sind beispielsweise das Nitrat-, Hydrogensulfat-, Benzolsulfonat-, Fluorid-, Chlorid-, Bromid-, Jodid-, Acetat- oder Propionat-Anion oder der anionische Rest einer anderen aliphatischen oder aromatischen Carbonsäure. Ein einem einwertigen Anion äquivatenter Teil eines mehrwertigen Anions sind beispielsweise das halbe Equivalent eines Sulfatanions oder das drittel Äquivalent eines Phosphatanions. Vorzugsweise ist Y⁽⁻⁾ ein Halogenanion, wie das Bromid- oder Jodidanion und insbesondere das Chlorid-Anion.

Alkylreste in den obigen Formeln sind beispielsweise der Methyl-, Ethyl-, n-Propyl-, iso-Propyl-, n-Butyl-, sec.-Butyl-, iso-Butyl-, n-Pentyl- und n-Hexyl-Rest. Cycloalkylreste sind beispielsweise der Cyclopentyl-, Cyclohexyl- und Cycloheptylrest, bevorzugt hiervon der Cyclohexylrest. Hydroxyalkylreste sind beispielsweise der 2-Hydroxyethyl-, 2-Hydroxy-n-propyl-, 3-Hydroxy-n-propyl-, der 2-, 3- oder 4-Hydroxy-n-butyl- und der 2-Methyl-3-hydroxy-n-propyl-Rest. Sofern R¹ und R² bzw. R⁶ und R⁷ zusammen mit dem N-Atom, an das sie gebunden sind, einen 5- oder 6-gliedrigen, gesättigten oder ungesättigten, gegebenenfalls durch Heteroatome unterbrochene Reste bilden, so sind diese beispielsweise der Pyrrolidinyl-, Piperidino-, Pyrrolyl-, Pyridinyl-Piperazinyl-, Morpholino- oder Thiomorpholino-Rest.

Phenylalkylreste, in denen der Alkylrest geradkettig oder verzweigt sein kann, sind beispielsweise der Benzyl-, Phenethyl-, 3-Phenyl-n-propyl-, 2-Phenyl-n-propyl-, 3-Phenyl-n-propyl-, 3-Phenyl-n-butyl- oder 4-Phenyl-n-butyl-Rest, bevorzugt hiervon der Benzylrest.
Beispiele für einen Rest der Formel -(CH₂-CH₂-O)ₚ-phenyl sind beispielsweise der β-(Phenoxy)-ethyl-Rest oder Reste, in welchen p für die Zahl 2 oder 4 steht.

Besonders geeignete und bevorzugte, olefinische, N-haltige Monomere sind beispielsweise Verbindungen der allgemeinen Formeln (3a) bis (3m):

CH₂ = CH - CO - O - CH₂ - CH₂ - N(CH₃)₂ (3a)

CH₂ = CH - CO - O - CH₂ - CH₂ - N(n-C₄H₉)₂ (3b)

CH₂ = CH - CO - O - CH₂ - CH₂ - CH₂ - N(CH₃)₂ (3c)

Die obengenannten Monomeren sind insbesondere in Form ihrer quaternierten Verbindungen entsprechend der allgemeinen Formel (1A) bevorzugt, wobei die drei Alkylreste am quartären Stickstoffatom bevorzugt die gleiche Bedeutung haben. Insbesondere bevorzugt sind hiervon Verbindungen der Formeln (4a) bis (4c) in welchen Y⁽⁻⁾ eine der obengenannten Bedeutungen besitzt und bevorzugt das Chlorid-Anion ist.

Von den Verbindungen der allgemeinen Formel (2A) sind diejenigen als bevorzugt zu nennen, in welchen der Rest R⁷ ein Allylrest, bevorzugt der Dimethyl-allyl-Rest ist.

Weitere Monomere, die erfindungsgemäß zur Modifizierung der Cellulosefaser dienen können, sind beispielsweise Verbindungen der allgemeinen Formel (5) in welcher
- R¹⁰: Wasserstoff oder Methyl ist,
- R¹¹: ein fünf- oder sechsgliedriger heterocyclischer Rest ist, der mindestens ein basisches Stickstoffatom enthält und der einen ankondensierten Benzolring besitzen kann und/oder durch einen oder mehrere, bevorzugt 1 oder 2, Substituenten substituiert sein kann, und
- R¹²: Wasserstoff oder Methyl bedeutet.

Substituenten im Rest R¹¹ sind beispielsweise Alkylreste von 1 bis 4 C-Atomen und Hydroxyalkylreste von 2 bis 4 C-Atomen. R¹² ist bevorzugt ein Wasserstoffatom. Für den Rest R¹¹ stehende 5-gliedrige, heterocyclische, gesättigte oder ungesättigte Reste sind beispielsweise der Imidazolyl-, Imidazolinyl-, Pyrrolyl-, Pyrrolinyl-, Pyrrolidinyl- und der Indolyl-Rest.

Fünfgliedrige Ringverbindungen der allgemeinen Formel (5) sind beispielsweise das N-Vinyl-imidazol, 1-Vinyl-2-imidazolin, 2-Vinyl-4-methyl-imidazolin, 2-Vinyl-5-methyl-imidazolin, 1-Vinyl-2-methyl-imidazol, 1-Vinyl-4-(β-hydroxyethyl)-imidazol, N-Vinyl-pyrrol, 2-Isopropenyl-2-imidazolin und 1-Vinyl-2,4-dimethyl-imidazol. Reste R¹¹, die sechsgliedrige heterocyclische, gesättigte oder ungesättigte Reste darstellen, sind beispielsweise der Pyrridinyl- oder Chinolinyl-Rest. Sechsgliedrige heterocyclische Verbindungen der allgemeinen Formel (5) sind beispielsweise das 2-Vinyl-pyridin, 3-Vinyl-pyridin, 4-Vinyl-pyridin, 3-Isopropenyl-pyridin, 2-Vinyl-chinolin, 2-Methyl-3-vinyl-8-hydroxy-chinolin, 2-Vinyl-chinolin, 2-Methyl-3-vinyl-isochinolin, 1-Methyl-5-vinyl-isochinolin und 2-Isopropenyl-chinolin. Hiervon sind das Vinylpyridin und dessen Derivate besonders bevorzugt.

Das auf das Cellulosefasermaterial aufgepfropfte Polymerisat kann aus monomeren Bausteinen einer oder mehrerer Verbindungen der obengenannten Formeln (1), (1A), (2), (2A) und/oder (5) aufgebaut sein. Es kann auch noch andere einpolymerisierbare Monomeren enthalten. Das auf das Cellulosefasermaterial erfindungsgemäß aufgepfropfte Polymerisat enthält beispielsweise 20 bis 100 Mol-%, vorzugsweise 40 bis 100 Mol-% und insbesondere bevorzugt 80 bis 100 Mol-%, einer oder mehrerer Verbindungen der obengenannten Formeln. Hierbei ist die Aufteilung zwischen den Monomeren der obengenannten Formeln beliebig. In der Regel enthält das aufgepfropfte Polymerisat nur eine der Verbindungen der obengenannten Formeln, d.h. ein Cellulosefasermaterial mit einem aufgepropften Homopolymerisat ist bevorzugt.

Copolymerisate, die auf das Cellulosefasermaterial aufgepfropft sein können, sind solche, die neben den obengenannten Monomeren der allgemeinen Formeln (1), (1A), (2), (2A) und/oder (5) als ein oder mehrere Comonomere solche entsprechend den nachstehenden allgemeinen Formeln (6) und (7) enthalten:

In diesen Formeln bedeuten:
- R¹ und R²: haben eine der obengenannten Bedeutungen, wobei R¹ und R² auch zusammen mit dem N-Atom den erwähnten heterocyclischen Rest bilden können:
- R¹³: ist Wasserstoff oder Methyl;
- R¹⁴: ist Wasserstoff oder Methyl;
- R¹⁵: ist Wasserstoff oder Methyl;
- R¹⁶: ist Wasserstoff oder Methyl;
- R¹⁷: ist Alkyl von 1 bis 6 C-Atomen;
- q: ist die Zahl Null, 1, 2 oder 3.

Monomere der allgemeinen Formel (6) sind beispielsweise Acrylamid und Methacrylamid. Verbindungen der allgemeinen Formel (7) sind beispielsweise die (C₁-C₆)-Alkyl-ester, insbesondere die Methyl- und Ethylester, der Acryl- und der Methacrylsäure.

Die Pfropfung des Mono- oder Copolymeren auf die Cellulosefaser wird so durchgeführt, daß ein oder mehrere Monomeren der Formeln (1), (1A), (2), (2A) und/oder (5) gegebenenfalls in Gegenwart von einem oder mehreren Monomeren der allgemeinen Formel (6) und/oder (7) polymerisiert werden. Die Polymerisation bzw. Copolymerisation auf der Faser erfolgt in einem geeigneten Lösungsmittel. Solche sind insbesondere Wasser im Gemisch mit einem wassermischbaren Lösungsmittel, das gegenüber den Monomeren inert ist. Solche Lösungsmittel sind beispielsweise niedere Alkohole, wie Alkanole von 1 bis 5 C-Atomen, beispielsweise Methanol, Ethanol, n-Propanol, Isopropanol, n-Butanol und tert.-Butanol, Glykole und Diole, wie beispielsweise Ethylenglykol, Propylenglykol und Propan-1,3-diol, Di-und Polyglykole, wie beispielsweise Diethylenglykol und Triethylenglykol, Glykolether, wie beispielsweise Diethylenglykol-monomethylether, Diethylenglykolmonoethylether, Ethylenglykol-monomethylether, Ethylenglykol-monoethylether, Ethylenglykol-mono-n-propyl-ether, Ethylenglykol-mono-n-butyl-ether, Ethylenglykoldimethylether und Ethylenglykol-diethylether, und des weiteren Ketone, wie beispielsweise Aceton und Methyl-ethyl-keton.

Die Homopolymerisation und die Copolymerisation in Gegenwart des Cellulosefasermaterials können auch in einem Gemisch verschiedener Lösungsmittel durchgeführt werden, das Wasser enthält. Falls eine oder mehrere Komponenten in Form von wäßrigen Lösungen eingesetzt werden, ist in der Regel ein weiterer Wasserzusatz nicht erforderlich. Bevorzugt ist Wasser im Gemisch von Alkoholen, wie Alkanolen, insbesondere solchen mit 1 bis 4 C-Atomen, und im Gemisch mit Diolen und/oder Glykolen. Es kann zweckmäßig sein, während der Homo- oder Copolymerisation organisches Lösungsmittel oder Lösungsmittelgemisch einmal oder insbesondere mehrmals in Anteilen nachzusetzen.

Vor Beginn der Homo- bzw. Copolymerisation ist es zweckmäßig, den pH-Wert auf Werte 3 bis 11,5, vorzugsweise 3 bis 8,5, einzustellen. Hierfür wird in der Regel eine Säure, vorzugsweise eine organische Säure, insbesondere Ameisensäure, Essigsäure, Glykolsäure und/oder Zitronensäure verwendet.

Die Homo- und Copolymerisation wird in Gegenwart des Cellulosefasermaterials bei Raumtemperatur (10 bis 30°C) oder bei höherer Temperatur von bis zu etwa 160°C, in der Regel jedoch bei einer Temperatur zwischen 40 und 100°C und vorzugsweise zwischen 60 und 90°C, insbesondere bevorzugt zwischen 65 bis 85°C, durchgeführt. Hierfür verwendet man in üblicher Weise geeignete Polymerisationsinitiatoren, wie beispielsweise radikalbildende Substanzen. Auch die Einwirkung energiereicher Strahlung, wie UV-Strahlen, und ebenso Mikrowellen und die Einwirkung von Ultraschall, können dazu dienen, um die Polymerisation zu starten.

Radikalbildende Initiatoren sind beispielsweise Benzoylperoxid, tert.-Butylhydroperoxid, Cumolperoxid, Methyl-ethyl-keton-peroxid, Laurylperoxid, tert.-Butylperbenzoat, Di-tert.-butyl-perphthalat, Azodiisobutyronitril, 2,2'-Azo-bis-(2,4-dimethylvaleronitril), 2-Phenyl-azo-2,4-dimethyl-4-methoxy-valeronitril, 2-Cyano-2-propyl-azo-formamid, Azodiisobutyramid, Dimethyl-, Diethyl- oder Di-n-butyl-azobismethylvalerat, tert.-Butyl-perneodecanoat, Di-isononanoyl-peroxid, tert.-Amylperpivalat, Di-2-ethylhexyl-peroxydicarbonat, Dilauroylperoxid, Di-isotridecylperoxydicarbonat und tert.-Butylperoxy-isopropyl-percarbonat. Vorzugsweise wird als Initiator 2,2'-Azobis-(2-amidinopropan)-dihydrochlorid, 2,2'-Azo-bis-(2-imidazol-2-yl-propan)-dihydro-chlorid, 2,2'-Azo-bis(2-carbamoyl-propan)-dihydrat oder 2,2'-Azobis-(2-methoxycarbonyl-propan) verwendet. Bezogen auf die Monomerenmenge werden 0,01 bis 2 Gew.%, vorzugsweise 0,1 bis 1 Gew.%, Initiator angewandt.

Es ist zweckmäßig, die Polymerisation oder Copolymerisation bzw. die Pfropfung unter Ausschluß von Sauerstoff durchzuführen. Dies kann in an sich bekannter Weise durch Spülen bzw. Durchleiten eines Inertgases, wie bspw. Stickstoff, erfolgen. Die Monomerkomponenten werden in solchen Mengen eingesetzt, daß das auf die Cellulose aufgepfropfte Polymerisat mindestens 20 Mol-%, vorzugsweise mindestens 40 Mol-% und insbesondere bevorzugt mindestens 80 Mol-% einer oder mehrerer Verbindungen der Formeln (1), (1A), (2), (2A) und/oder (5) in einpolymerisierter Form enthält.

Die Pfropfung kann erfindungsgemäß so durchgeführt werden, daß das zu pfropfende Cellulosefasermaterial in das Polymerisationsgefäß zusammen mit der Lösung des oder der Monomeren eingebracht und die Homo- bzw. Copolymerisation durchgeführt wird. Unter diesen Bedingungen ist die Homo- bzw. Copolymersation in der Regel nach etwa 0,5 bis 4 Stunden, in vielen Fällen nach 0,5 bis 2,5 Stunden, beendet.

Dann wird das Cellulosefasermaterial aus dem Polymerisationsbehälter entfernt, von anhaftender Flüssigkeit, bspw. durch Abquetschen, befreit, mit Wasser gespült und getrocknet.

Die Pfropfung der Cellulosefaser kann aber auch so durchgeführt werden, daß die Monomerlösung durch Foulardieren, Pflatschen, Tränken oder Besprühen auf das Cellulosefasermaterial aufgebracht und dann die Homo- bzw. Copolymerisation bei Normaltemperatur oder erhöhter Temperatur, zweckmäßigerweise durch die Einwirkung von energiereichen Strahlen oder von Ultraschall, ausgelöst wird. Dabei ist häufig eine etwa 0,5- bis 10-minutige Bestrahlung oder Beschallung ausreichend. Danach wird das Cellulosefasermaterial noch 2 bis 36 Stunden, vorzugsweise 10 bis 24 Stunden, feucht gelagert und anschließend nach eventuellem Spülen getrocknet wird.

Cellulosefasermaterialien, die in erfindungsgemäßer Weise zur Modifizierung geeignet sind, sind beispielsweise Baumwolle und Zellwolle sowie die Leinen-, Jute-und Ramie-Fasern und regenerierte Cellulosefasern, vorzugsweise die Baumwollfaser. Die modifizierten Cellulosefasermaterialien können auch als Anteil in Mischgeweben vorliegen, wie beispielsweise Mischgewebe solcher modifizierter Cellosefasern mit Polyesterfasern. Die erfindungsgemäße Modifizierung der Cellulosefaser kann in dem Mischgewebe selbst erfolgen sowie in allen Verarbeitungszuständen, so als Garn, Flocke, Kammzug und Stückware. Es ist insbesondere als Substrat ein Cellulosefasermaterial geeignet, das in der vorstehenden Weise modifiziert, d.h. auf das Polymerisat gepfropft worden ist, und auf das insbesondere 0,5 bis 40 Gew.-%, vorzugsweise 2 bis 25 Gew.-% und insbesondere bevorzugt 4 bis 15 Gew.-% Polymerisat, bezogen auf die Cellulosefaser, aufgepfropft worden ist.

Trockene Cellulose bzw. deren Derivate wurde bereits nach den Angaben der US-A 4 464 523 mit N,N-Diallyl-N,N-dialkyl-ammoniumhalogeniden als Monomeren durch Polymerisation modifiziert, wobei solche modifizierten Celluloseabkömmlinge als Hilfsmittel in Shampoos und andere Haarbehandlungsmittel Verwendung fanden. Der Einsatz von solchermaßen modifizierten Cellulosefasermaterialien, wie von solchermaßen modifizierter Baumwolle, als Substrat zum Färben mit anionischen, insbesondere faserreaktiven, Farbstoffen ist jedoch noch nicht bekannt. Insbesondere ist die Modifizierung durch Aufpfropfen der Polymerisate, einschließlich Copolymerisate, von Verbindungen der allgemeinen Formeln (1), (1A), (2) und/oder (2A) neu.

In der JP-A-56-096 972 wird beschrieben, daß ein mit 2-(Dimethylamino)ethylmethacrylat gepfropftes Baumwoll-Polyester-Gewebe mit Säurefarbstoffen gefärbt werden kann, wobei das gefärbte Gewebe eine verbesserte Waschechtheit aufweist.

In der US-A-3 514 385 wird die Pfropfung von Textilmaterial aus Cellulose mit ethylenisch ungesättigten Monomeren wie 4-Vinyl-pyridin zur Verbesserung allgemeiner Gewebeeigenschaften wie Festigkeit, Temperaturstabilität, Wascheigenschaften, Echtheiten u.a. beschrieben.
In der EP-A2-0 265 768 werden Textilien mit kationischen Cellulosecopolymeren, beispielsweise Copolymeren aus Hydroxyethylcellulose und Dimethyldiallyl-ammoniumchlorid, imprägniert, um die Anfärbbarkeit mit anionischen Textilfarbstoffen zu verbessern.

Die vorliegende Erfindung betrifft auch Cellulosefasermaterialien, die in erfindungsgemäßer Weise durch Aufpfropfen eines Copolymerisats der Verbindungen der allgemeinen Formel (1) und/oder (2) bzw. deren quarternierten Derivate mit mindestens einem Monomeren der allgemeinen Formeln (6) und (7) modifiziert wurden, sowie das Verfahren zu deren Herstellung.

Das Färben solchermaßen modifizierter Cellulosefasermaterialien in erfindungsgemäßer Weise erfolgt analog den bekannten Färbeweisen zum Färben von Cellulosefasermaterialien unter Anwendung von anionischen faserreaktiven Farbstoffen, und unter Anwendung der hierfür bekanntermaßen eingesetzten Temperaturbereiche und üblichen Farbstoffmengen, jedoch mit der erfindungsgemäßen Ausnahme, daß für die Färbebäder und Klotzflotten der erfindungsgemäßen Färbeverfahren ein Zusatz von alkalisch wirkenden Verbindungen, wie sie üblicherweise zur Fixierung von faserreaktiven Farbstoffen benutzt werden, wie beispielsweise Natriumcarbonat, Kaliumcarbonat, Natronlauge und Wasserglas, ausgeschlossen werden kann und des weiteren der übliche Zusatz an Elektrolytsalzen, die insbesondere die Migration des Farbstoffes auf der Faser erhöhen sollen, nicht oder nur in geringem Maße, d.h. bis zu höchstens 10 g pro Liter Färbebad oder Färbeflotte, erforderlich ist. Das erfindungsgemäße Färbeverfahren erfolgt demgemäß innerhalb eines pH-Bereiches von 3 bis 7,5, vorzugsweise von 4,5 bis 7.

Färbeverfahren, die erfindungsgemäß eingesetzt werden können, sind beispielsweise die verschiedenen Ausziehverfahren, wie das Färben auf dem Jigger und auf der Haspelkufe oder das Färben aus langer oder kurzer Flotte, das Färben in Jet-Färbemaschinen, das Färben nach dem Klotz-Kaltverweil-Verfahren oder nach einem Klotz-Heißdampf-Fixierverfahren. Beim Ausziehverfahren kann man im üblichen Flottenverhältnis von 1 : 3 bis 1 : 20 arbeiten. Die Färbetemperatur kann zwischen 30 und 90°C betragen, bevorzugt liegt sie bei Temperaturen unterhalb 60°C; wie sich aus der oben erwähnten erfindungsgemäßen Anwendung des Klotz-Kaltverweil-Verfahrens ergibt, ist das Färben auch vorteilhaft bei Raumtemperatur (10 bis 30°C) möglich.

In den erfindungsgemäßen Färbeprozessen können darüber hinaus die üblichen Hilfsmittel, wie Tenside (Netzmittel), Harnstoff und Egalisierhilfsmittel oder Hilfsmittel, die die Löslichkeit von Farbstoffen in den konzentrierten Klotzflotten verbessern, wie beispielsweise Kondensationsprodukte aus Formaldehyd und gegebenenfalls alkylsubstituierten Naphthalinsulfonsäuren, eingesetzt werden.

Für die erfindungsgemäße Färbeweise sind alle anionischen Farbstoffe, die eine oder mehrere Sulfo- und/oder Carboxygruppen besitzen und die faserreaktive Gruppen enthalten, geeignet. Sie können sowohl der Klasse der Azofarbstoffe, der Kupferkomplex-, Kobaltkomplex- und Chromkomplex-Azofarbstoffe, der Kupfer- und Nickelphthalocyanin-Farbstoffe, der Anthrachinon-, Kupferformazan- und Triphendioxazinfarbstoffe angehören. Solche Farbstoffe sind zahlreich in der Literatur beschrieben und dem Fachmann allseits geläufig.

Die in erfindungsgemäßer Weise erhältlichen Färbungen der modifizierten Cellulosefasermaterialien benötigen nach der Entnahme aus dem Färbebad bzw. nach Beendigung der Fixierung des Farbstoffes auf dem Substrat keine weitere Nachbehandlung, insbesondere keinen aufwendigen Nachbehandlungsprozeß unter Einbeziehung einer Wäsche. In der Regel genügt ein übliches ein- oder mehrmaliges Spülen des gefärbten Substrates mit kaltem, warmem oder heißem Wasser, das gegebenenfalls ein nichtionogenes Netzmittel enthalten kann. Eine Kochendbehandlung des gefärbten Substrates mit einer Waschlösung zur Verbesserung der Echtheitseigenschaften ist nicht erforderlich.

Die nachstehenden Beispiele dienen zur Erläuterung der Erfindung. Die darin genannten Teile sind Gewichtsteile, die Prozentangaben stellen Gewichtsprozente dar, sofern nicht anders vermerkt. Gewichtsteile beziehen sich zu Volumenteilen wie Kilogramm zu Liter.

### Beispiel 1

In einem 5-Liter-Dreihalskolben, der mit einem Ankerrührer, Stickstoffeinleitungsrohr und Rückflußkühler versehen ist, wird ein 2,8 g schweres,
8 x 30 cm großes Baumwolltuch befestigt. Dann werden
1000 ml destilliertes Wasser,
113,3 g Kochsalz,
573 mg Ethylendiamintetraessigsäure-dinatriumsalz und
2372,5 mg Dimethyl-diallyl-ammoniumchlorid als 61%ige wäßrige Lösung vorgelegt, der Kolben dreimal evakuiert, mit Stickstoff inertisiert und unter 380 bis 400 mbar auf 80°C geheizt. Bei dieser Temperatur werden unter Rühren 64,5 g einer 5,25%igen Ammoniumpersulfat-Lösung zudosiert; es wird eine Stunde geheizt, und sodann werden weitere 54 g einer 12,5%igen Ammoniumpersulfat-Lösung zudosiert und eine Stunde bei 80°C geheizt. Nach Zugabe von weiteren 118 g einer wäßrigen Ammoniumpersulfat-Lösung wird die Polymerisation bei 80 bis 83°C, während 2 Stunden durchgeführt.

Anschließend wird das Baumwolltuch aus dem Reaktionskolben entnommen, abgequetscht, zweimal mit je 500 ml Wasser gespült, zwischendurch abgequetscht und danach 5 Minuten bei 100°C getrocknet. Die Aufnahme an Polymer beträgt 5,3 %.

### Beispiel 2

In einem 5-Liter-Dreihalskolben, der mit einem Ankerrührer, Gaseinleitungsrohr und Rückflußkühler versehen ist, wird ein 5,4 g schweres und 8 x 60 cm großes Baumwolltuch befestigt, und
90 g NaCl, gelöst in 100 ml Wasser,
130,9 g Dimethylaminopropylmethacrylamid,
319,5 g Ethanol und
407 mg Ethylendiamintetraessigsäure-dinatriumsalz
werden hinzugegeben.

Mit 231 g Eisessig wird ein pH-Wert von 8,5 bis 9,0 eingestellt. 960 g Wasser und 2060 mg 2,2'-Azo-bis(2-amidino-propan)-dihydrochlorid als Initiator werden zugegeben; anschließend wird der Kolben dreimal evakuiert, mit Stickstoff inertisiert und auf 79 bis 80°C geheizt.

Sobald die Innentemperatur von 80°C erreicht ist, werden nacheinander
45,8 g Ethanol,
38,5 g Ethanol,
93 g Ethanol und schließlich nochmals
322,5 g Ethanol zugegeben.

Zwischen jeder Zugabe wird 15 Minuten nachgerührt und am Ende 2 h bei 80°C auspolymerisiert. Danach wird das Baumwolltuch aus dem Kolben entnommen, dreimal mit je 200 ml Wasser gespült, wobei zwischendurch abgequetscht wird, und anschließend 5 Minuten getrocknet. Die Aufnahme an Polymer beträgt 4,9 %.

Die Wirksubstanzkonzentration an Polymerisat beträgt 25 %. Der K-Wert einer 1%igen wäßrigen Lösung beträgt: 112600.

### Beispiel 3

Bei einer Wiederholung des Beispiels 2 wird das Baumwolltuch durch ein 3,4 g schweres, 8 x 47 cm großes Zellwolltuch ersetzt. Die Aufnahme an Polymer beträgt 2,95 %.

### Beispiel 4

Bei einer Wiederholung des Beispiels 3 wird das Baumwolltuch durch ein 5,7 g schweres gleichgroßes Tuch aus einem 65:35 %-Polyester/Baumwoll-Mischgewebe ersetzt. Die Aufnahme an Polymer beträgt 3,4 %.

### Beispiel 5

In einem 3-Liter-Dreihalskolben, der mit einem Ankerrührer, Gaseinleitungsrohr und Rückflußkühler versehen ist, wird eine Lösung aus
200 g destilliertem Wasser,
56,7 g Kochsalz,
287 mg Ethylendiamintetraessigsäuredinatriumsalz,
250 g Ethanol und
1210 g Dimethyl-diallylammoniumchlorid als 61 % wäßrige Lösung vorgelegt.

Dann wird mit 9,5 g Eisessig ein pH-Wert von 3,7 bis 3,8 eingestellt und mit 368,8 g Ethanol verdünnt. Der Gehalt an monomerer Wirksubstanz beträgt 34,7 %.

827 g dieser 34,7%igen Monomerlösung werden in ein Becherglas gefüllt. In die Lösung wird ein 100 x 25 cm großes, 11,6 g schweres Baumwollgewebe getaucht und 30 Minuten mit einer Ultraschallquelle beschallt. Dann wird das Baumwolltuch abgequetscht und feucht 24 h bei Raumtemperatur gelagert. Die Aufnahme an Polymer beträgt 37 %.

### Beispiel 6

Ein Lösung aus
200 ml Wasser,
18,1 g Kochsalz,
206,18 18 g Dimethylaminopropylmethacrylamid,
63,9 g Ethanol und
81,4 mg Ethylendiamintetraessigsäure-dinatriumsalz
wird mit Eisessig auf einen pH-Wert von 8,5 bis 9,0 gestellt und über einen Foulard auf ein Baumwolltuch aufgetragen und abgequetscht. Die Flottenaufnahme nach dem Abquetschen beträgt 114,4 %.

Das feuchte Tuch wird einer Mikrowellenbehandlung unterzogen (30 Sekunden mit 90 Watt und anschließend 4 mal 30 Sekunden mit 720 Watt). Danach läßt man das feuchte Stofftuch 24 h bei Zimmertemperatur verweilen und trocknet es anschließend 5 Minuten bei 100°C. Die Aufnahme an Polymer beträgt 29,5 %.

### Beispiel 7

Die in Beispiel 6 angegebene Monomerlösung wird in der in Beispiel 6 angegebenen Weise auf ein Baumwolltuch aufgebracht und abgequetscht. Das feuchte Tuch wird einer UV-Bestrahlung ausgesetzt, um die Polymerisation und Pfropfung auszulösen. Die Nachbehandlung des Tuches erfolgt wie in Beispiel 6 angegeben. Die Aufnahme an Polymer beträgt 30,8 %.

### Beispiel 8

In einem 5-Liter-Dreihalskolben, der mit einem Ankerrührer, Gaseinleitungsrohr und Rückflußkühler versehen ist, befindet sich ein 5,7 g schweres und 8 x 60 cm großes Stofftuch aus einem 30:70%-Baumwolle/Polyester-Mischgewebe.
800 g destilliertes Wasser werden zugegeben, 127,5 g NaCl darin gelöst und danach 1452 g Dimethylaminopropylmethyacrylamid, 713,6 g Ethanol und 573 mg Ethylendiamintetraessigsäure-dinatriumsalz zugesetzt. Mit 246,4 g Eisessig wird ein pH-Wert von 8 bis 9 eingestellt.

Nun werden 2,9 g 2,2'-Azobis-2-amidinopropan-dihydrochlorid und 290,5 g Wasser hinzugefügt. Diese Monomerlösung wird 1 h bei 20 bis 25°C gerührt. Das Tuch wird abgequetscht und in 2 Teile geteilt. Je ein Teil wird den folgenden Behandlungen unterworfen:
I. Der eine Teil des Tuches wird einer Mikrowellenbehandlung während 30 Sekunden mit 90 Watt und 2 Minuten lang mit 720 Watt ausgesetzt. Danach wird es 5 Minuten bei 100°C getrocknet. Die Aufnahme an Polymer beträgt 7,9 % des Warengewichts.
II. Der andere Teil des Tuches wird 15 Minuten einer UV-Bestrahlung ausgesetzt und anschließend ebenfalls 5 Minuten bei 100°C getrocknet. Die Aufnahme an Polymerisat beträgt 9,11 % des Warengewichts.

### Beispiel 9

In einem 5-Liter-Dreihalskolben, der mit einem Ankerrührer, Gaseinleitungsrohr und Rückflußkühler versehen ist, befindet sich ein 5,7 g schweres, 8 x 60 cm großes Stofftuch aus Baumwolle. 200 ml destilliertes Wasser werden hinzugegeben, 127,5 g NaCl darin gelöst und danach 1186,3 g Dimethyl-diallyl-ammoniumchlorid als 61,2%ige wäßrige Lösung, 1452 g Trimethylammoniumpropyl-methacrylamid, 573 mg Ethylendiamintetraessigsäuredinatriumsalz und 450 g Ethanol nacheinander hinzugesetzt. Mit 1,0 g Eisessig wird ein pH-Wert von 6,0 eingestellt. Nach der Zugabe von 76,9 g Ethanol werden 2,9 g 2,2'-Azobis-(2-amidinopropan)-hydrochlorid als Initiator zugesetzt, und unter Darüberleiten von Stickstoff wird auf eine Innentemperatur von 78 bis 80°C geheizt. Sobald diese Innentemperatur erreicht ist, beginnt die Polymerisation und Pfropfung unter Temperaturanstieg auf 84°C.

Nach Beendigung der Polymerisation werden nacheinander 64,5 g, 54,2 g, 118,4 g und 453 g Ethanol jeweils in Abständen von 10 bis 15 Minuten zugefügt. Nach der Zugabe des letzten Anteils wird 1 h bei 77 bis 80°C nachgerührt. Danach wird das Tuch entnommen und wie in Beispiel 1 nachbehandelt. Die Aufnahme an Polymer beträgt 14,6 %.

### Beispiel 10

In einem 5-Liter-Dreihalskolben, der mit einem Ankerrührer, Gaseinleitungsrohr und Rückflußkühler versehen ist, befindet sich ein 5,6 g schweres und 8 x 60 cm großes Stofftuch aus Baumwolle. 100 g destilliertes Wasser, 127,5 g NaCl,
1452 g Trimethylammoniumpropylmethacrylamidchlorid als 50%ige wäßrige Lösung,
726 g Dimethylaminopropylmethacrylamid,
573 mg Ethylendiamintetraessigsäuredinatriumsalz, 450 g Ethanol und
638,2 g Eisessig werden nacheinander zugegeben. Danach fügt man 2,9 g 2,2'-Azobis-(-2-amidinopropandihydrochlorid) als Initiator hinzu und heizt unter Darüberleiten von Stickstoff auf eine Temperatur von 80°C. Die Polymerisation beginnt, sobald die Temperatur von 80°C erreicht ist, und steigt dann noch bis auf 89°C. Danach wird Ethanol in Anteilen von 64,5 g, 54,2 g, 118,4 g und
400 g Ethanol hinzugefügt; nach jeder Zugabe wird 10 Minuten nachgerührt, und am Ende der Zugabe wird bei 78 bis 80°C während 2 h nachgeheizt.

Die erhaltene Polymerisatlösung ist 38%ig (zur Gehaltsbestimmung wird eine Probe 2 h lang bei einem Druck von 200 mbar auf 120°C erhitzt). Für die Viskosität der Lösung werden im DIN-Becher (Düsedurchmesser 6 mm) 44,6 Sekunden gemessen. Das Tuch wird entnommen und wie in Beispiel 1 nachbehandelt. Die Aufnahme an Polymer beträgt 4,7 %.

### Beispiel A

Ein gemäß Beispiel 1 modifiziertes Baumwollgewebe wird zunächst 15 Minuten in Wasser kochend behandelt und anschließend getrocknet. Dieses Gewebe wird sodann gemäß einem Klotz-Kaltverweil-Färbeverfahren gefärbt. Hierzu wird eine wäßrige Farbstofflösung, die in 1000 Vol.-Teilen 28,5 Teile eines 50%igen elektrolythaltigen (vorwiegend natriumchloridhaltigen) Farbstoffpulvers des bekannten Farbstoffes der Formel 100 Teile Harnstoff und 3 Teile eines handelsüblichen nichtionogenen Benetzungsmittels gelöst enthielt, mittels eines Foulards mit einer Flottenaufnahme von 80 %, bezogen auf das Gewicht des Gewebes, bei 20°C auf das Gewebe aufgebracht. Das mit der Farbstofflösung geklotzte Gewebe wird auf eine Docke aufgewickelt, in eine Plastikfolie gehüllt und während 16 Stunden bei 20°C liegen lassen und danach mit kaltem und mit heißem Wasser gespült und getrocknet.

Es wird eine farbstarke, gleichmäßig gefärbte orange Färbung erhalten, die gute Allgemeinechtheiten, insbesondere gute Reib- und Lichtechtheiten, besitzt.

### Beispiel B

10 Teile des gemäß Beispiel 1 modifizierten und anschließend durch 15-minütige kochende Behandlung in Wasser nachbehandelte, getrocknete Baumwollgewebe wird in 200 Vol.-Teile einer wäßrigen Farbstofflösung gegeben, die 0,2 Teile des im Beispiel A beschriebenen Farbstoffpulvers gelöst enthält. Dieses Färbebad wird innerhalb von 30 Minuten auf 60°C geheizt, und der Färbeprozeß wird bei dieser Temperatur 60 Minuten weitergeführt. Anschließend wird das Gewebe aus dem Bad entnommen und mit kaltem und mit heißem Wasser gespült und getrocknet.

Es wird, wie im Beispiel A, eine orange Färbung mit guten Allgemeinechtheiten, wie insbesondere guten Reib- und Lichtechtheiten, erhalten.

### Beispiel D

Ein gemäß Beispiel 1 modifiziertes Baumwollgewebe wird zunächst 15 Minuten in Wasser kochend behandelt und anschließend getrocknet. Dieses Gewebe wird sodann mit einer wäßrigen Farbstofflösung, die in 1000 Vol.-Teilen 28,5 Teile eines 50%igen elektrolythaltigen (vorwiegend natriumchloridhaltigen) Farbstoffpulvers des bekannten Farbstoffes der Formel 100 Teile Harnstoff und 3 Teile eines handelsüblichen nichtionogenen Benetzungsmittels gelöst enthält, mittels eines Foulards mit einer Flottenaufnahme von 80 %, bezogen auf das Gewicht des Gewebes, bei 20°C geklotzt. Das geklotzte Gewebe wird auf eine Docke aufgewickelt, in eine Plastikfolie gehüllt und während 16 Stunden bei 20°C liegen lassen und danach mit kaltem und mit heißem Wasser gespült und getrocknet.

Es wird eine farbstarke, gleichmäßig gefärbte rote Färbung erhalten, die gute Allgemeinechtheiten, insbesondere gute Reib- und Lichtechtheiten, besitzt.

### Beispiel E

10 Teile des gemäß Beispiel 1 modifizierten und anschließend durch 15-minütige kochende Behandlung in Wasser nachbehandelte, getrocknete Baumwollgewebe wird in 200 Vol.-Teile einer wäßrigen Farbstofflösung gegeben, die 0,2 Teile des im Beispiel D beschriebenen Farbstoffpulvers gelöst enthält. Dieses Färbebad wird innerhalb von 30 Minuten auf 60°C geheizt und der Färbeprozeß bei dieser Temperatur 60 Minuten weitergeführt. Anschließend wird das Gewebe aus dem Bad entnommen und mit kaltem und mit heißem Wasser gespült und getrocknet.

Es wird, wie im Beispiel D, eine orange Färbung mit guten Allgemeinechtheiten, wie insbesondere guten Reib- und Lichtechtheiten, erhalten.

### Beispiel L

Ein gemäß Beispiel 9 modifiziertes Baumwollgewebe wird zunächst 15 Minuten in Wasser kochend behandelt und anschließend getrocknet. Dieses Gewebe wird sodann gemäß einem Klotz-Kaltverweil-Färbeverfahren gefärbt. Hierzu wird eine wäßrige Farbstofflösung, die in 1000 Vol.-Teilen 28,5 Teile des in Beispiel A beschriebenen Farbstoffpulvers, 100 Teile Harnstoff und 3 Teile eines handelsüblichen nichtionogenen Benetzungsmittels gelöst enthielt, mittels eines Foulards mit einer Flottenaufnahme von 80 %, bezogen auf das Gewicht des Gewebes, bei 20°C auf das Gewebe aufgebracht. Das mit der Farbstofflösung geklotzte Gewebe wird auf eine Docke aufgewickelt, in eine Plastikfolie gehüllt und während 16 Stunden bei 20°C liegen lassen und danach mit kaltem und mit heißem Wasser gespült und getrocknet.

Es wird eine farbstarke, gleichmäßig gefärbte orange Färbung erhalten, die gute Allgemeinechtheiten, insbesondere gute Reib- und Lichtechtheiten, besitzt.

### Beispiel M

10 Teile des gemäß Beispiel 9 modifizierten und anschließend durch 15-minütige kochende Behandlung in Wasser nachbehandelte, getrocknete Baumwollgewebe wird in 200 Vol.-Teile einer wäßrigen Farbstofflösung gegeben, die 0,2 Teile des im Beispiel A beschriebenen Farbstoffpulvers gelöst enthält. Dieses Färbebad wird innerhalb von 30 Minuten auf 60°C geheizt, und der Färbeprozeß wird bei dieser Temperatur 60 Minuten weitergeführt. Anschließend wird das Gewebe aus dem Bad entnommen und mit kaltem und mit heißem Wasser gespült und getrocknet.

Es wird, wie im Beispiel A, eine orange Färbung mit guten Allgemeinechtheiten, wie insbesondere guten Reib- und Lichtechtheiten, erhalten.

### Beispiel P

Ein gemäß Beispiel 9 modifiziertes Baumwollgewebe wird zunächst 15 Minuten in Wasser kochend behandelt und anschließend getrocknet. Dieses Gewebe wird sodann mit einer wäßrigen Farbstofflösung, die in 1000 Vol.-Teilen 28,5 Teile des in Beispiel D beschriebenen Farbstoffpulvers, 100 Teile Harnstoff und 3 Teile eines handelsüblichen nichtionogenen Benetzungsmittels gelöst enthält, mittels eines Foulards mit einer Flottenaufnahme von 80 %, bezogen auf das Gewicht des Gewebes, bei 20°C geklotzt. Das geklotzte Gewebe wird auf eine Docke aufgewickelt, in eine Plastikfolie gehüllt und während 16 Stunden bei 20°C liegen lassen und danach mit kaltem und mit heißem Wasser gespült und getrocknet.

Es wird eine farbstarke, gleichmäßig gefärbte rote Färbung erhalten, die gute Allgemeinechtheiten, insbesondere gute Reib- und Lichtechtheiten, besitzt.

### Beispiel Q

10 Teile des gemäß Beispiel 9 modifizierten und anschließend durch 15-minütige kochende Behandlung in Wasser nachbehandelte, getrocknete Baumwollgewebe wird in 200 Vol.-Teile einer wäßrigen Farbstofflösung gegeben, die 0,2 Teile des im Beispiel D beschriebenen Farbstoffpulvers gelöst enthält. Dieses Färbebad wird innerhalb von 30 Minuten auf 60°C geheizt und der Färbeprozeß bei dieser Temperatur 60 Minuten weitergeführt. Anschließend wird das Gewebe aus dem Bad entnommen und mit kaltem und mit heißem Wasser gespült und getrocknet.

Es wird, wie im Beispiel D, eine orange Färbung mit guten Allgemeinechtheiten, wie insbesondere guten Reib- und Lichtechtheiten, erhalten.

## Patentansprüche

1. Verfahren zum Färben von Cellulosefasermaterialien mit anionischen faserreaktiven Farbstoffen unter Anwendung wäßriger Färbelösungen und Klotzflotten, in welchen der Farbstoff gelöst ist, dadurch gekennzeichnet, daß man als Substrat ein Cellulosefasermaterial verwendet, auf das ein Polymerisat durch Polymerisation mindestens
einer Verbindung entsprechend mindestens einer der nachstehenden allgemeinen Formeln (1), (1A), (2), (2A) und (5) enthält, in welchen bedeuten:
R¹ ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
R² hat eine der für R¹ genannten Bedeutungen und kann zu R¹ gleich oder von R¹ verschieden sein; oder
R¹ und R² bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder 6-gliedrigen Ringes, wobei die Heterogruppen aus den Gruppen der Formeln - O-, -S-, -N= und -NH- ausgewählt sind;
R³ ist Wasserstoff oder Methyl;
R⁴ ist Wasserstoff oder Methyl;
X ist Sauerstoff oder bevorzugt eine Gruppe der Formel -NH- ;
m ist eine ganze Zahl von 1 bis 6, bevorzugt die Zahl 2 oder 3;
n ist eine ganze Zahl von 1 bis 4 oder bevorzugt die Zahl Null;
R⁵ ist Alkyl von 1 bis 6 C-Atomen, Phenylalkyl mit einem Alkylrest von 1 bis 4 C-Atomen oder ein Rest der Formel -(CH₂-CH₂-O)ₚ -phenyl , in welcher p für eine ganze Zahl von 1 bis 4 steht und phenyl der Phenylrest ist;
R⁶ ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
R⁷ ist Wasserstoff, Alkyl von 1 bis 6 C-Atomen, Cycloalkyl von 5 bis 7 C-Atomen oder ein Rest der allgemeinen Formel -CH₂-CH=CH₂,
-CH₂-C(CH₃)=CH₂, -CH₂-CH=CH-CH₃ oder -CH₂-C(CH₃)=CH-CH₃ ; oder
R⁶ und R⁷ bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder 6-gliedrigen Ringes, wobei die Heterogruppen aus den Gruppen der Formeln -O-, -S-, -N= und -NH- ausgewählt sind;
R⁸ ist Wasserstoff oder Methyl;
R⁹ ist Wasserstoff oder Methyl;
Y⁽⁻⁾ ist ein einwertiges Anion oder ein einem einwertigen Anion äquivalenter Teil eines mehrwertigen Anions;
R¹⁰ Wasserstoff oder Methyl ist;
R¹¹ ein fünf- oder sechsgliedriger heterocyclischer Rest ist, der mindestens ein basisches Stickstoffatom enthält und der einen ankondensierten Benzolring besitzen kann und/oder durch einen oder mehrere, bevorzugt 1 oder 2, Substituenten substituiert sein kann, und
R¹² Wasserstoff oder Methyl bedeutet,
aufgepfropft worden ist, und daß in Abwesenheit eines Alkalis und in Abwesenheit oder in Gegenwart von nur geringen Mengen an einem Elektrolyt gefärbt wird.

2. Verfahren nach Anspruch 1, dadurch gekennzeichnet, daß als Substrat ein gepfropftes Cellulosefasermaterial eingesetzt wird, auf das 0,5 bis 40 Gew.-%, vorzugsweise 2 bis 25 Gew.-% und insbesondere bevorzugt 4 bis 15 Gew.-% Polymerisat aufgepfropft ist.

3. Verfahren nach Anspruch 1 oder 2, dadurch gekennzeichnet, daß als Substrat ein gepfropftes Cellulosefasermaterial eingesetzt wird, auf das ein Copolymerisat aufgepfropft ist, das neben einem oder mehreren Monomeren der in Anspruch 1 genannten Formeln (1), (1A), (2), (2A) und (5) ein oder mehrere andere polymerisierbare Monomere, insbesondere ein oder mehrere Verbindungen entsprechend den allgemeinen Formeln (6) und/oder (7) enthält, in welchen bedeuten:
R¹ und R² haben eine der obengenannten Bedeutungen, wobei R¹ und R² auch zusammen mit dem N-Atom den erwähnten heterocyclischen Rest bilden können;
R¹³ ist Wasserstoff oder Methyl;
R¹⁴ ist Wasserstoff oder Methyl;
R¹⁵ ist Wasserstoff oder Methyl;
R¹⁶ ist Wasserstoff oder Methyl;
R¹⁷ ist Alkyl von 1 bis 6 C-Atomen;
q ist die Zahl Null, 1, 2 oder 3.

4. Verfahren nach einem oder mehreren der Ansprüche 1 bis 3, dadurch gekennzeichnet, daß das Substrat ein Cellulosefasermaterial mit einem aufgepfropften Copolymerisat ist, das mindestens 20 Mol-%, vorzugsweise mindestens 40 Mol-% und insbesondere bevorzugt mindestens 80 Mol-% einer oder mehrerer Monomeren der in Anspruch 1 genannten allgemeinen Formeln (1), (1A), (2), (2A) und/oder (5) enthält.

5. Verfahren nach einem oder mehreren der Ansprüche 1 bis 4, dadurch gekennzeichnet, daß man die Färbung des Substrats bei einer Temperatur zwischen 10 und 30°C durchführt.

6. Verfahren nach einem oder mehreren der Ansprüche 1 bis 4, dadurch gekennzeichnet, daß man die Färbung bei einer Temperatur von 30 bis 60°C durchführt.

7. Verfahren nach einem der Ansprüche 1 bis 6, dadurch gekennzeichnet, daß man als Substrat ein Cellulosefasermaterial einsetzt, dessen aufgepfropftes Polymerisat eine Verbindung der allgemeinen Formel (1) und/oder (1A) mit X gleich einer Gruppe der Formel -NH- und/oder eine Verbindung der allgemeinen Formel (2) und/oder (2A) mit R⁷ gleich einer gegebenenfalls methylsubstituierten Allylgruppe enthält.

8. Verfahren nach Anspruch 1, dadurch gekennzeichnet, daß als Substrat ein Cellulosefasermaterial eingesetzt wird, auf das ein Homopolymerisat aufgepfropft worden ist.

9. Verfahren nach einem oder mehreren der Ansprüche 1 bis 8, dadurch gekennzeichnet, daß das gepfropfte Cellulosefasermaterial in Faserform, insbesondere in Form von gepfropften Leinen-, Jute- oder Ramiefasern oder in Form von Fasern gepfropfter, regenerierter Cellulose, insbesondere bevorzugt als Fasern gepfropfter Baumwolle, eingesetzt wird.

10. Ein Cellulosefasermaterial, das durch Aufpfropfen eines Copolymerisats aus mindestens einem N-haltigen basischen Monomer entsprechend mindestens einer der allgemeinen Formeln (1), (1A), (2), (2A) und (5) in welchen bedeuten:
R¹ ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
R² hat eine der für R¹ genannten Bedeutungen und kann zu R¹ gleich oder von R¹ verschieden sein; oder
R¹ und R² bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder
6-gliedrigen Ringes, wobei die Heterogruppen aus den Gruppen der Formeln -O-, -S-, -N= und -NH- ausgewählt sind;
R³ ist Wasserstoff oder Methyl;
R⁴ ist Wasserstoff oder Methyl;
X ist Sauerstoff oder bevorzugt eine Gruppe der Formel -NH- ;
m ist eine ganze Zahl von 1 bis 6, bevorzugt die Zahl 2 oder 3;
n ist eine ganze Zahl von 1 bis 4 oder bevorzugt die Zahl Null;
R⁵ ist Alkyl von 1 bis 6 C-Atomen, Phenylalkyl mit einem Alkylrest von 1 bis 4 C-Atomen oder ein Rest der Formel -(CH₂-CH₂-O)ₚ -phenyl , in welcher p für eine ganze Zahl von 1 bis 4 steht und phenyl der Phenylrest ist;
R⁶ ist Wasserstoff, Alkyl von 1 bis 6 C-Atomen, Cycloalkyl von 5 bis 7 C-Atomen oder Hydroxyalkyl mit einem Alkylrest von 2 bis 4 C-Atomen;
R⁷ ist Wasserstoff, Alkyl von 1 bis 6 C-Atomen, Cycloalkyl von 5 bis 7 C-Atomen oder ein Rest der allgemeinen Formel -CH₂-CH=CH₂,
-CH₂-C(CH₃) =CH₂ , -CH₂-CH=CH-CH₃ oder -CH₂-C(CH₃)=CH-CH₃ ; oder
R⁶ und R⁷ bilden zusammen mit dem N-Atom den Rest eines 1 bis 3 Alkylenreste von 1 bis 5 C-Atomen und gegebenenfalls 1 oder 2 Heterogruppen enthaltenden gesättigten, ungesättigten oder teilungesättigten, 5- oder 6-gliedrigen Ringes, wobei die Heterogruppen aus den Gruppen der Formeln -O-, -S-, -N= und -NH- ausgewählt sind;
R⁸ ist Wasserstoff oder Methyl;
R⁹ ist Wasserstoff oder Methyl;
Y⁽⁻⁾ ist ein einwertiges Anion oder ein einem einwertigen Anion äquivalenter Teil eines mehrwertigen Anions;
R¹⁰ Wasserstoff oder Methyl ist;
R¹¹ ein fünf- oder sechsgliedriger heterocyclischer Rest ist, der mindestens ein basisches Stickstoffatom enthält und der einen ankondensierten Benzolring besitzen kann und/oder durch einen oder mehrere, bevorzugt 1 oder 2, Substituenten substituiert sein kann, und
R¹² Wasserstoff oder Methyl bedeutet, und mindestens einem Monomeren entsprechend den Verbindungen der allgemeinen Formeln (6) und (7) in welchen bedeuten:
R¹ und R² haben eine der obengenannten Bedeutungen, wobei R¹ und R² auch zusammen mit dem N-Atom den erwähnten heterocyclischen Rest bilden können;
R¹³ ist Wasserstoff oder Methyl;
R¹⁴ ist Wasserstoff oder Methyl;
R¹⁵ ist Wasserstoff oder Methyl;
R¹⁶ ist Wasserstoff oder Methyl;
R¹⁷ ist Alkyl von 1 bis 6 C-Atomen; und
q ist die Zahl Null, 1, 2 oder 3, modifiziert ist.

11. Modifiziertes Cellulosefasermaterial nach Anspruch 10, dadurch gekennzeichnet, daß das aufgepfropfte Copolymerisat mindestens 20 Mol-%, vorzugsweise mindestens 40 Mol-% und insbesondere bevorzugt mindestens 80 Mol-% einer oder mehrerer Monomeren von mindestens einer der allgemeinen Formeln (1), (1A), (2), (2A) und (5) enthält.

12. Modifiziertes Cellulosefasermaterial nach einem der Ansprüche 10 oder 11, dadurch gekennzeichnet, daß es 0,5 bis 40 Gew.-%, vorzugsweise 2 bis 25 Gew.-% und insbesondere bevorzugt 4 bis 15 Gew.-% des Copolymerisats aufgepfropft enthält.

13. Verfahren zur Herstellung der modifizierten Cellulosefasermaterialien nach einem der Ansprüche 10-12, dadurch gekennzeichnet, daß man mindestens ein N-haltiges basisches Monomeres der in Anspruch 11 genannten und definierten allgemeinen Formeln (1), (1A), (2), (2A) und (5), in Gegenwart eines Comonomeren entsprechend der in Anspruch 11 genannten und definierten allgemeinen Formel (6) und/oder (7), auf das Cellulosefasermaterial aufpolymerisiert.

## Claims

1. A process for dyeing cellulose fiber materials with anionic fiber-reactive dyes using aqueous dyeing solutions and padding liquors in which the dye is in solution, which comprises using a substrate comprising a cellulose fiber material onto which a polymer has been grafted by polymerization of at least one compound conforming to at least one of the following formulae (1), (1A), (2), (2A) and (5) where
R¹ is hydrogen, alkyl of 1 to 6 carbon atoms, cycloalkyl of 5 to 7 carbon atoms or hydroxyalkyl having an alkyl radical of 2 to 4 carbon atoms;
R² has one of the meanings mentioned for R¹ and can be identical to R¹ or different from R¹; or
R¹ and R² together with the nitrogen atom form the radical of a saturated, unsaturated or partially unsaturated 5- or 6-membered ring which contains 1 to 3 alkylene radicals of 1 to 5 carbon atoms and optionally 1 or 2 hetero groups, the hetero groups being selected from among the groups of the formulae -O-, -S-, -N= and -NH-;
R³ is hydrogen or methyl;
R⁴ is hydrogen or methyl;
X is oxygen or preferably a group of the formula -NH-;
m is an integer from 1 to 6, preferably 2 or 3;
n is an integer from 1 to 4 or preferably zero;
R⁵ is alkyl of 1 to 6 carbon atoms, phenylalkyl having an alkyl radical of 1 to 4 carbon atoms or a radical of the formula -(CH₂-CH₂-O)ₚ-phenyl, in which p is an integer from 1 to 4;
R⁶ is hydrogen, alkyl of 1 to 6 carbon atoms, cycloalkyl of 5 to 7 carbon atoms or hydroxyalkyl having an alkyl radical of 2 to 4 carbon atoms;
R⁷ is hydrogen, alkyl of 1 to 6 carbon atoms, cycloalkyl of 5 to 7 carbon atoms or a radical of the formula -CH₂-CH=CH₂, -CH₂-C(CH₃)=CH₂, -CH₂-CH=CH-CH₃ or -CH₂-C(CH₃)=CH-CH₃; or
R⁶ and R⁷ together with the nitrogen atom form the radical of a saturated, unsaturated or partially unsaturated 5- or 6-membered ring which contains 1 to 3 alkylene radicals of 1 to 5 carbon atoms and optionally 1 or 2 hetero groups, the hetero groups being selected from among the groups of the formulae -O-, -S-, -N= and -NH-;
R⁸ is hydrogen or methyl;
R⁹ is hydrogen or methyl;
Y⁽⁻⁾ is a singly charged anion or one equivalent of a multiply charged anion;
R¹⁰ is hydrogen or methyl;
R¹¹ is a five- or six-membered heterocyclic radical which contains at least one basic nitrogen atom and which may have a fusedon benzene ring and/or may be substituted by one or more, preferably 1 or 2, substituents, and
R¹² is hydrogen or methyl,
and dyeing in the absence of an alkali and in the absence or presence of only small amounts of an electrolyte.

2. The process of claim 1, wherein the substrate used is a grafted cellulose fiber material onto which 0.5 to 40% by weight, preferably 2 to 25% by weight, particularly preferably 4 to 15% by weight, of polymer has been grafted.

3. The process of claim 1 or 2, wherein the substrate used is a grafted cellulose fiber material onto which has been grafted a copolymer which in addition to one or more monomers of the formulae (1), (1A), (2), (2A) and (5) mentioned in claim 1 contains one or more other polymerizable monomers, in particular one or more compounds conforming to the formulae (6) and/or (7) where
R¹ and R² have one of the abovementioned meanings or else, together with the nitrogen atom, may form the heterocyclic radical mentioned;
R¹³ is hydrogen or methyl;
R¹⁴ is hydrogen or methyl;
R¹⁵ is hydrogen or methyl;
R¹⁶ is hydrogen or methyl;
R¹⁷ is alkyl of 1 to 6 carbon atoms;
q is zero, 1, 2 or 3.

4. The process of one or more of claims 1 to 3, wherein the substrate used is a cellulose fiber material with a grafted-on copolymer which contains at least 20 mol%, preferably at least 40 mol%, particularly preferably at least 80 mol%, of one or more monomers of the formulae (1), (1A), (2), (2A) and/or (5) mentioned in claim 1.

5. The process of one or more of claims 1 to 4, wherein the dyeing of the substrate is carried out at a temperature between 10 and 30°C.

6. The process of one or more of claims 1 to 4, wherein the dyeing is carried out at a temperature of 30 to 60°C.

7. The process of any one of claims 1 to 6, wherein the substrate used is a cellulose fiber material whose grafted-on polymer contains a compound of the formula (1) and/or (1A) where X is a group of the formula -NH- and/or a compound of the formula (2) and/or (2A) where R⁷ is an optionally methyl-substituted allyl group.

8. The process of claim 1, wherein the substrate used is a cellulose fiber material onto which has been grafted a homopolymer.

9. The process of one or more of claims 1 to 8, wherein the grafted cellulose fiber material is used in fiber form, in particular in the form of grafted linen, jute or ramie fibers or in the form of fibers of grafted, regenerated cellulose, particularly preferably as fibers of grafted cotton.

10. A cellulose fiber material which has been modified by grafting with a copolymer of at least one N-containing basic monomer conforming to at least one of the formulae (1), (1A), (2), (2A) and (5) where
R¹ is hydrogen, alkyl of 1 to 6 carbon atoms, cycloalkyl of 5 to 7 carbon atoms or hydroxyalkyl having an alkyl radical of 2 to 4 carbon atoms;
R² has one of the meanings mentioned for R¹ and can be identical to R¹ or different from R¹; or
R¹ and R² together with the nitrogen atom form the radical of a saturated, unsaturated or partially unsaturated 5- or 6-membered ring which contains 1 to 3 alkylene radicals of 1 to 5 carbon atoms and optionally 1 or 2 hetero groups, the hetero groups being selected from among the groups of the formulae -O-, -S-, -N= and -NH-:
R³ is hydrogen or methyl;
R⁴ is hydrogen or methyl;
X is oxygen or preferably a group of the formula -NH-;
m is an integer from 1 to 6, preferably 2 or 3;
n is an integer from 1 to 4 or preferably zero;
R⁵ is alkyl of 1 to 6 carbon atoms, phenylalkyl having an alkyl radical of 1 to 4 carbon atoms or a radical of the formula -(CH₂-CH₂-O)ₚ-phenyl, in which p is an integer from 1 to 4;
R⁶ is hydrogen, alkyl of 1 to 6 carbon atoms, cycloalkyl of 5 to 7 carbon atoms or hydroxyalkyl having an alkyl radical of 2 to 4 carbon atoms;
R⁷ is hydrogen, alkyl of 1 to 6 carbon atoms, cycloalkyl of 5 to 7 carbon atoms or a radical of the formula -CH₂-CH=CH₂, -CH₂-C(CH₃)=CH₂, -CH₂-CH=CH-CH₃ or -CH₂-C(CH₃)=CH-CH₃; or
R⁶ and R⁷ together with the nitrogen atom form the radical of a saturated, unsaturated or partially unsaturated 5- or 6-membered ring which contains 1 to 3 alkylene radicals of 1 to 5 carbon atoms and optionally 1 or 2 hetero groups, the hetero groups being selected from among the groups of the formulae -O-, -S-, -N= and -NH-;
R⁸ is hydrogen or methyl;
R⁹ is hydrogen or methyl;
Y⁽⁻⁾ is a singly charged anion or one equivalent of a multiply charged anion;
R¹⁰ is hydrogen or methyl;
R¹¹ is a five- or six-membered heterocyclic radical which contains at least one basic nitrogen atom and which may have a fusedon benzene ring and/or may be substituted by one or more, preferably 1 or 2, substituents, and
R¹² is hydrogen or methyl, and
at least one monomer corresponding to the compounds of the formulae (6) and (7) where
R¹ and R² have one of the abovementioned meanings or else, together with the nitrogen atom, may form the heterocyclic radical mentioned;
R¹³ is hydrogen or methyl;
R¹⁴ is hydrogen or methyl;
R¹⁵ is hydrogen or methyl;
R¹⁶ is hydrogen or methyl;
R¹⁷ is alkyl of 1 to 6 ca..bon atoms; and
q is zero, 1, 2 or 3.

11. The modified cellulose fiber material of claim 10, wherein the grafted-on copolymer contains at least 20 mol%, preferably at least 40 mol%, particularly preferably at least 80 mol%, of one or more monomers of at least one of the formulae (1), (1A), (2), (2A) and (5).

12. The modified cellulose fiber material of either of claims 10 or 11, containing 0.5 to 40% by weight, preferably 2 to 25% by weight, particularly preferably 4 to 15% by weight, of the copolymer graft.

13. A process for preparing the modified cellulose fiber materials as claimed in any one of claims 10-12, which comprises polymerizing at least one N-containing basic monomer of the formulae (1), (1A), (2), (2A) and (5) mentioned and defined in claim 10 onto the cellulose fiber material in the presence of a comonomer conforming to the formula (6) and/or (7) mentioned and defined in claim 10.

## Revendications

1. Procédé de teinture de matières fibreuses cellulosiques avec des colorants anioniques réagissant avec les fibres, à l'aide de solutions aqueuses de colorant et de bains de foulardage dans lesquels est dissous le colorant, caractérisé en ce que l'on utilise comme substrat une matière fibreuse cellulosique sur laquelle a été greffé un polymère par polymérisation d'au moins un composé correspondant à au moins l'une des formules générales (1), (1A), (2), (2A) et (5) ci-dessous dans lesquelles
R¹ représente un atome d'hydrogène ou un reste alkyle de 1 à 6 atomes de carbone, cycloalkyle de 5 à 7 atomes de carbone ou hydroxyalkyle dans lequel le reste alkyle a 2 à 4 atomes de carbone;
R² a l'une des significations indiquées pour R¹ et peut être identique à R¹ ou différent de R¹ ; ou
R¹ et R² forment ensemble, avec l'atome d'azote, le reste d'un cycle de 5 ou 6 chaînons saturé, insaturé ou partiellement insaturé contenant 1 à 3 restes alkylène de 1 à 5 atomes de carbone et éventuellement 1 ou 2 hétérogroupes, les hétérogroupes étant choisis parmi les groupes de formule -O-, -S-, -N= et -NH-;
R³ est un atome d'hydrogène ou un reste méthyle;
R⁴ est un atome d'hydrogène ou un reste méthyle;
X est un atome d'oxygène ou de préférence un groupe de formule -NH-;
m est un nombre entier de 1 à 6, de préférence le nombre 2 ou 3;
n est un nombre entier de 1 à 4 ou est de préférence égal à 0;
R⁵ est un reste alkyle de 1 à 6 atomes de carbone ou phénylalkyle dans lequel le reste alkyle a 1 à 4 atomes de carbone, ou un reste de formule -(CH₂-CH₂-O)ₚ-phényle, dans laquelle p est un nombre entier de 1 à 4 et phényle est le reste phényle;
R⁶ est un atome d'hydrogène ou un reste alkyle de 1 à 6 atomes de carbone, cycloalkyle de 5 à 7 atomes de carbone ou hydroxyalkyle dans lequel le reste alkyle a 2 à 4 atomes de carbone;
R⁷ est un atome d'hydrogène, un reste alkyle de 1 à 6 atomes de carbone ou cycloalkyle de 5 à 7 atomes de carbone, ou un reste de formule générale -CH₂-CH=CH₂, -CH₂-C(CH₃)=CH₂, -CH₂-CH=CH-CH₃ ou -CH₂-C(CH₃=CH-CH₃; ou bien
R⁶ et R⁷ forment ensemble, avec l'atome d'azote, le reste d'un cycle de 5 ou 6 chaînons saturé, insaturé ou partiellement insaturé contenant 1 à 3 restes alkylène de 1 à 5 atomes de carbone et éventuellement 1 ou 2 hétérogroupes, les hétérogroupes étant choisis parmi les groupes de formule -O-, -S-, -N= et -NH-;
R⁸ est un atome d'hydrogène ou un reste méthyle;
R⁹ est un atome d'hydrogène ou un reste méthyle;
Y⁽⁻⁾ est un anion monovalent ou une partie d'un anion polyvalent équivalant à un anion monovalent;
R¹⁰ est un atome d'hydrogène ou un reste méthyle,
R¹¹ est un reste hétérocyclique de 5 ou 6 chaînons qui contient au moins un atome d'azote basique, qui peut être condensé avec un noyau benzène et/ou qui peut être substitué par un ou plusieurs, de préférence 1 ou 2 substituants, et
R¹² représente un atome d'hydrogène ou un reste méthyle,
et en ce que l'on effectue la teinture en l'absence de base et en l'absence d'électrolyte ou en présence de petites quantités seulement d'un électrolyte.

2. Procédé selon la revendication 1, caractérisé en ce que l'on utilise comme substrat une matière fibreuse cellulosique greffée sur laquelle on a greffé 0,5 à 40 % en masse, de préférence 2 à 25 % en masse et de façon particulièrement préférée 4 à 15 % en masse de polymère.

3. Procédé selon la revendication 1 ou 2, caractérisé en ce que l'on utilise comme substrat une matière fibreuse cellulosique greffée sur laquelle est greffé un copolymère contenant, en plus d'un ou de plusieurs monomères ayant les formules (1), (1A), (2), (2A) et (5) indiquées dans la revendication 1, un ou plusieurs autres monomères polymérisables, en particulier un ou plusieurs composés correspondant aux formules générales (6) et/ou (7) dans lesquelles
R¹ et R² ont l'une des significations précitées, R¹ et R² pouvant aussi former avec l'atome d'azote le reste hétérocyclique évoqué;
R¹³ est un atome d'hydrogène ou un reste méthyle;
R¹⁴ est un atome d'hydrogène ou un reste méthyle;
R¹⁵ est un atome d'hydrogène ou un reste méthyle;
R¹⁶ est un atome d'hydrogène ou un reste méthyle;
R¹⁷ est un reste alkyle de 1 à 6 atomes de carbone;
q est le nombre 0, 1, 2 ou 3.

4. Procédé selon l'une ou plusieurs des revendications 1 à 3, caractérisé en ce que le substrat est une matière fibreuse cellulosique sur laquelle est greffé un copolymère contenant au moins 20 % en mol, de préférence au moins 40 % en mol et de façon particulièrement préférée au moins 80 % en mol d'un ou plusieurs monomères ayant les formules générales (1), (1A), (2), (2A) et/ou (5) indiquées dans la revendication 1.

5. Procédé selon l'une ou plusieurs des revendications 1 à 4, caractérisé en ce que l'on effectue la teinture du substrat à une température comprise entre 10 et 30°C.

6. Procédé selon l'une ou plusieurs des revendications 1 à 4, caractérisé en ce que l'on effectue la teinture à une température comprise entre 30 et 60°C.

7. Procédé selon l'une des revendications 1 à 6, caractérisé en ce que l'on utilise comme substrat une matière fibreuse cellulosique dont le polymère greffé contient un composé de formule générale (1) et/ou (1A) dans lequel X est un groupe de formule -NH- et/ou un composé de formule générale (2) et/ou (2A) dans lequel R⁷ est un groupe allyle éventuellement méthylé.

8. Procédé selon la revendication 1, caractérisé en ce que l'on utilise comme substrat une matière fibreuse cellulosique sur laquelle a été greffé un homopolymère.

9. Procédé selon l'une ou plusieurs des revendications 1 à 8, caractérisé en ce que la matière fibreuse cellulosique greffée est utilisée sous forme de fibres, en particulier sous forme de fibres greffées de lin, de jute ou de ramie, ou sous forme de fibres de cellulose régénérée greffée, de façon particulièrement préférée sous forme de fibres de coton greffé.

10. Matière fibreuse cellulosique, modifiée par greffage d'un copolymère d'au moins un monomère basique azoté correspondant à au moins l'une des formules générales (1), (1A), (2), (2A) et (5) dans lesquelles
R¹ représente un atome d'hydrogène ou un reste alkyle de 1 à 6 atomes de carbone, cycloalkyle de 5 à 7 atomes de carbone ou hydroxyalkyle dans lequel le reste alkyle a 2 à 4 atomes de carbone;
R² a l'une des significations indiquées pour R¹ et peut être identique à R¹ ou différent de R¹ ; ou
R¹ et R² forment ensemble, avec l'atome d'azote, le reste d'un cycle de 5 ou 6 chaînons saturé, insaturé ou partiellement insaturé contenant 1 à 3 restes alkylène de 1 à 5 atomes de carbone et éventuellement 1 ou 2 hétérogroupes, les hétérogroupes étant choisis parmi les groupes de formule -O-, -S-, -N= et -NH-;
R³ est un atome d'hydrogène ou un reste méthyle;
R⁴ est un atome d'hydrogène ou un reste méthyle;
X est un atome d'oxygène ou de préférence un groupe de formule -NH-;
m est un nombre entier de 1 à 6, de préférence le nombre 2 ou 3;
n est un nombre entier de 1 à 4 ou est de préférence égal à 0;
R⁵ est un reste alkyle de 1 à 6 atomes de carbone ou phénylalkyle dans lequel le reste alkyle a 1 à 4 atomes de carbone, ou un reste de formule -(CH₂-CH₂-O)ₚ-phényle, dans laquelle p est un nombre entier de 1 à 4 et phényle est le reste phényle;
R⁶ est un atome d'hydrogène ou un reste alkyle de 1 à 6 atomes de carbone, cycloalkyle de 5 à 7 atomes de carbone ou hydroxyalkyle dans lequel le reste alkyle a 2 à 4 atomes de carbone;
R⁷ est un atome d'hydrogène, un reste alkyle de 1 à 6 atomes de carbone ou cycloalkyle de 5 à 7 atomes de carbone, ou un reste de formule générale -CH₂-CH=CH₂, -CH₂-C(CH₃)=CH₂, -CH₂-CH=CH-CH₃ ou -CH₂-C(CH₃)=CH-CH₃; ou bien
R⁶ et R⁷ forment ensemble, avec l'atome d'azote, le reste d'un cycle de 5 ou 6 chaînons saturé, insaturé ou partiellement insaturé contenant 1 à 3 restes alkylène de 1 à 5 atomes de carbone et éventuellement 1 ou 2 hétérogroupes, les hétérogroupes étant choisis parmi les groupes de formule -O-, -S-, -N= et -NH-;
R⁸ est un atome d'hydrogène ou un reste méthyle;
R⁹ est un atome d'hydrogène ou un reste méthyle;
Y⁽⁻⁾ est un anion monovalent ou une partie d'un anion polyvalent équivalant à un anion monovalent;
R¹⁰ est un atome d'hydrogène ou un reste méthyle,
R¹¹ est un reste hétérocyclique de 5 ou 6 chaînons qui contient au moins un atome d'azote basique, qui peut être condensé avec un noyau benzène et/ou qui peut être substitué par un ou plusieurs, de préférence 1 ou 2 substituants, et
R¹² représente un atome d'hydrogène ou un reste méthyle,
et d'au moins un monomère correspondant aux composés ayant les formules générales (6) et (7) dans lesquelles
R¹ et R² ont l'une des significations précitées, R¹ et R² pouvant aussi former avec l'atome d'azote le reste hétérocyclique évoqué;
R¹³ est un atome d'hydrogène ou un reste méthyle;
R¹⁴ est un atome d'hydrogène ou un reste méthyle;
R¹⁵ est un atome d'hydrogène ou un reste méthyle;
R¹⁶ est un atome d'hydrogène ou un reste méthyle;
R¹⁷ est un reste alkyle de 1 à 6 atomes de carbone;
q est le nombre 0, 1, 2 ou 3.

11. Matière fibreuse cellulosique modifiée selon la revendication 10, caractérisée en ce que le copolymère greffé contient au moins 20 % en mol, de préférence au moins 40 % en mol et de façon particulièrement préférée au moins 80 % en mol d'un ou plusieurs monomères d'au moins une des formules générales (1), (1A), (2), (2A) et (5).

12. Matière fibreuse cellulosique modifiée selon l'une des revendications 10 et 11, caractérisée en ce qu'elle contient 0,5 à 40 % en masse, de préférence 2 à 25 % en masse et de façon particulièrement préférée 4 à 15 % en masse de copolymère greffé.

13. Procédé de préparation des matières fibreuses cellulosiques modifiées selon l'une des revendications 10 à 12, caractérisé en ce que l'on polymérise sur la matière fibreuse cellulosique au moins un monomère basique azoté ayant les formules générales (1), (1A), (2), (2A) et (5) indiquées et définies dans la revendication 10, en présence d'un comonomère correspondant aux formules générales (6) et/ou (7) indiquées et définies dans la revendication 10.
